# EUROPÄISCHE PATENTSCHRIFT

(11) **EP 0 730 693 B1**
(45) Veröffentlichungstag und Bekanntmachung des Hinweises auf die Patenterteilung: **25.03.1998**
(21) Anmeldenummer: 95902030.6
(22) Anmeldetag: 23.11.1994
(51) Int. Cl.: E01C 7/22

(54) **VERFAHREN ZUM HERSTELLEN EINES ZWEISCHICHTIGEN ASPHALTBELAGES**
PROCESS FOR PRODUCING A TWO-LAYERED ASPHALT COVERING
PROCEDE DE PRODUCTION D'UN REVETEMENT EN ASPHALTE A DEUX COUCHES

(30) Priorität: 27.11.1993 DE 4340421; 16.12.1993 DE 4342999
(43) Veröffentlichungstag der Anmeldung: 11.09.1996
(73) Patentinhaber: Richter, Elk, 38321 Dorstadt (DE)
(72) Erfinder: Richter, Elk, 38321 Dorstadt (DE)
(74) Vertreter: Liedtke, Klaus, Dr.
(86) Internationale Anmeldenummer: DE9401404
(87) Internationale Veröffentlichungsnummer: WO9514819

(56) Entgegenhaltungen:
- AU-B- 464 167
- DE-A- 2 416 338
- US-A- 4 007 995

## Beschreibung

Die Erfindung betrifft ein Verfahren zum Herstellen eines zweischichtigen Asphaltbelages mit dem eine Optimierung der Eigenschaften der Asphaltschichten bewirkt wird.

Nach dem im Stand der Technik bekannten Verfahren werden Asphaltbefestigungen aus mehreren Schichten unter Verwendung unterschiedlicher Mischgutsorten hergestellt. Der Einbau des Mischgutes erfolgt dabei in Schichten oder - wenn gleiche Mischgutsorten verarbeitet werden - in Lagen übereinander. Zum Verkleben der Schichten werden Bitumenemulsionen auf die kalte Unterlage aufgespritzt.
Asphaltbefestigungen werden auf Straßen sowie für andere Verkehrsflächen angewendet.
Die Gesamtstärke des Aufbaus sowie die der einzelnen Schichten richtet sich hauptsächlich nach den auftretenden Belastungen.
Im allgemeinen bestehen die Asphaltbefestigungen aus Deck-, Binder- und Tragschicht. An die einzelnen Schichten werden unterschiedliche Anforderungen gestellt.
Für die Deckschicht sind hauptsächlich folgende Anforderungen wesentlich:
- Aus Gründen der Verkehrssicherheit sind gute Griffigkeit, hohe Ebenheit, Helligkeit und möglichst hohes Reflexionsvermögen wichtig;
- zur Gewährleistung einer hohen Witterungsbeständigkeit sind Abdichtung, Frost- und Raum-beständigkeit, Haftung des Bindemittels und Oxydationsbeständigkeit erforderlich und
- zur Sicherung einer ausreichenden Festigkeit müssen Flexibilität, Verschleiß- und Stand- sowie Ermüdungsfestigkeit gegeben sein.

Die Binderschicht hat bei den heutigen Belastungen durch Schwerverkehr die Hauptaufgabe, die Schubspannung schadlos aufzunehmen und abzuleiten. Aus diesem Grund müssen Binderschichten in erster Linie standfest sein.

Die Asphalttragschicht dient der schadlosen Aufnahme und Ableitung der auftretenden Spannungen in die darunter liegenden Bereiche. Sie müssen ebenfalls standfest zusammengesetzt sein.

Binder- und Tragschicht werden durch die Deckschicht geschützt und haben somit keinerlei Dichtungsaufgaben.

Im allgemeinen werden die Deckschichten in einer Stärke von 4 cm eingebaut. Die Solldicken der Binder- und Asphalttragschichten variieren in Abhängigkeit von der Bauklasse entsprechend gültigen Bauvorschriften, wie dem RStO 86/89. / Arand u.a. : Untersuchung der Wirksamkeit von Hochleistungsverdichtungsbohlen durch Feldmessungen auf laufenden Baustellen , Straße und Autobahnen, Bonn 41 (1990) Nr. 5 S. 215 - 219.

Die Entwicklung des Asphaltstraßenbaues der letzten Jahrzehnte war durch eine Optimierung der einzelnen Schichten hinsichtlich Zusammensetzung, Schichtstärke und Verdichtung gekennzeichnet, um den ständig steigenden Belastungen aus dem Anwachsen der Verkehrsbelastungszahlen und der Erhöhung der Achslasten zu entsprechen. Der Einfluß der Achslasten auf das Gebrauchsverhalten wird allgemein nach den Ergebnissen des AASHO-ROAD-Testes bestimmt. Danach steigen die Ermüdungs- und Verformungsschäden ungefähr mit der 4. Potenz der Achslast.

Gerade die zunehmende Achslast sowie Überladungen und der Anstieg des Schwerverkehrs durch das ständig steigende Transportaufkommen auf der Straße hat zu einer erhöhten Schadenshäufigkeit geführt. Dabei läuft die Entwicklung der Straßenbautechnologien meistens nur den Entwicklungen der Anforderungen, hinterher.
An den Schäden infolge Verformung sind die Deck- und teilweise auch die Binder- bis hin zu den Tragschichten beteiligt. Die Ursachen liegen überwiegend in der Materialzusammensetzung und der Verdichtung.
Ein besonderes Problem stellen die Deckschichten dar, zumal die Vielzahl der Aufgaben recht unterschiedliche konzeptionelle Entscheidungen verlangen. So verhalten sich z. B. Abdichtung und Standfestigkeit gegenläufig.

Bedingt durch die Abdichtungsfunktion ist die Deckschicht die bindemittelreichste Schicht, gleichzeitig treten hier die größtmöglichen Temperaturen auf. Infolge der thermoplastischen Eigenschaften des Bitumens hat das Deckschichtmaterial im Sommer die geringsten Scherfestikeiten.

Ein weiteres Problem, das für den Asphaltstraßenbau von immenser Bedeutung ist, stellt der Einbau bei ungünstigen Einbaubedingungen dar.
Daraus resultiert bei den häufig einzubauenden Deck- und Binderschichten von jeweils 4 cm Schichtstärke eine zu geringe Verdichtungszeit bzw. eine zu schnelle Abkühlung des Asphaltmischgutes. Mit dem gleichen Verdichtungsaufwand gegenüber dickeren Einbaustärken werden bei geringen Stärken infolge schneller Auskühlung geringere Verdichtungsgrade erzielt.

Im Stand der Technik ist es bekannt, die Verdichtungswilligkeit dadurch zu verbessern, daß der Bindemittelgehalt erhöht wird. Dies führt jedoch zu Abnahmen der Scherfestigkeit. Generell beinhaltet ein geringer Verdichtungsgrad eine exponentielle Abnahme z. B. der Standfestigkeit.
Der im Stand der Technik übliche einschichtige Asphalteinbau, bei dem auf eine kalte oder schon weitestgehend abgekühlte Unterlage die nächste Schicht eingebaut wird, verursacht gerade bei den relativ dünnen Deck- und Binderschichten Zwänge sowie Qualitätsmängel.

Bei der Sanierung von Asphaltbelägen ist es bekannt, zweischichtige Asphaltbeläge dadurch zu erzeugen, daß der vorhandene meist schadhafte Asphalt erhitzt und auf der Baustelle verteilt oder mit anderen Asphaltkomponenten vermischt wird. Durch die relativ geringe Wärmeleitfähigkeit des Asphaltes wird das Bitumen sehr unterschiedlichen Temperaturen beim Aufheizen unterworfen.

An der Oberseite der Aspaltschicht treten dabei Temperaturen von 250 - 600°C auf, die nach unten sehr stark Abnehmen. Diese hohen Temperaturen führen zu erhöhten umweltbelastenden Emissionen sowie Veränderungen der Bitumeneigenschaften.

Weiterhin unterliegt die Qualität der auf der Straße verteilten oder gemischten Komponenten größeren Schwankungen gegenüber den durch den Mischvorgang an einer Asphaltanlage erzeugten Asphalt, da das Verhältnis Alt- und Neukomponente weniger genau einzuhalten ist und im Baulos bereits oft unterschiedliche Zusammensetzungen vorliegen.

DE-A-2 416 338 beschreibt eine Benagelung eines Trägerasphaltbetons unmittelbar nach dem Aufbringen des Trägerasphaltbetons zu einem Zeitpunkt, bei dem dieser noch heiß ist.
Die Druckschrift AU-B-464 167 beschreibt das gemeinsame Erhitzen und Mischen von zwei verschiedenen Mischgutsensoren die anschließend miteinander vermischt in einer Schicht aufgebracht werden.

Der Erfindung liegt die Aufgabe zugrunde, ein Verfahren zum Herstellen eines zweischichtigen Asphaltbelages aus zwei lieferfertigen Mischgutsorten anzugeben, mit dem die Gesamteinbaustärken wesentlich erhöht und das Schichtstärkeverhältnis die Zusammensetzung und somit Eigenschaften optimiert werden. Die Optimierung bezieht sich insbesondere auf den Verdichtungsgrad ohne Erhöhung der Verdichtungsenergie.

Erfindungsgemäß gelingt die Lösung dieser Aufgabe dadurch, daß die oberen Schichten der Asphaltbefestigung im Heißeinbau in einem Arbeitsgang eingebaut werden und das Schichtstärkenverhältnis untereinander verändert wird.

Durch den gleichzeitigen Einbau von zwei verschiedenen und heiß auf heiß übereinanderliegenden Asphaltschichten aus angeliefertem Mischgut von der Asphaltanlage wird das Wärmepotential erhöht und die Abkühlung verzögert, dadurch gelingt es, die Eigenschaften dieser beiden Asphaltschichten erheblich zu verbessern.

Dies betrifft den gleichzeitigen Einbau von Asphaltbinder plus Deckschicht sowie bei geringer frequentierten Straßen Asphalttrag- plus Deckschicht sowie die Kombination von Asphalttragschicht und Asphaltbinder.

Weiterhin wird durch die direkte Heiß-auf-Heiß-Verlegung ein optimaler Verbund der Schichten erzielt. Das mit einem seitlichen Ausweichen (Gleiten) verbundene Verformungsverhalten wird so verbessert. Der gleichzeitige zweischichtige Einbau erlaubt eine Veränderung der Asphaltrezepturen zu standfesteren und Gemischen, da das Niveau der Verdichtungsgrade in beiden Schichten des Asphalts erheblich erhöht wird und somit gleichzeitig der Hohlraumgehaltreduziert werden kann.
Wirtschaftliche Vorteile bildet die Reduzierung des teueren Deckschichtmaterials. Außerdem können verbesserte Bindemittel und/oder polierrestistentere Splitte eingesetzt werden.
Eine hohe Lagerungsdichte erreicht man nur mit ausreichenden Einbaudicken.
Allgemein setzt dies bei der traditionellen Bauweise ein Verhältnis von Schichtstärke zu Größtkorn von ca. 3:1 voraus. Daraus resultiert z.B. die Einbaustärke von 4 cm für Asphaltbeton 0/11 mm.

Normalerweise genügen zur Erfüllung der Abdichtungsfunktion geringere Schichtstärken. Aus Gründen der Verdichtbarkeit auf der kalten Asphaltunterlage ist man gezwungen, die Einbaudicke der bindemittelreichen und damit weniger schubfesten Deckschicht der Verdichtungswilligkeit anzupassen. Ableitend aus den Belastungsfällen ergibt sich daraus eine erhöhte Verformungsneigung.

Die Erfindung wird im folgenden anhand von Ausführungsbeispielen näher erläutert.
In der zugehörigen Zeichnung zeigen
Figur 1 eine Darstellung der Abhängigkeit der Verdichtungszeit von der Schichtdicke,
Figur 2 den Einfluß der Mischguttemperatur auf die Raumdichte (RG) bzw. den Verdichtungsgrad (VD).

Im ersten Beispiel werden 10 cm Asphalttragschicht Type CS 0/32 mm und gleichzeitig 4 cm Asphaltbinder 0/16 mm eingebaut. Durch die Gesamtschichtstärke von 14 cm gegenüber 10 cm Asphalttragschicht und 4 cm Asphaltbinder wird die Verdichtungszeit erheblich verlängert und es werden an beiden Schichten das Niveau der Verdichtungsgrade erhöht. Dies führt zu einer wesentlichen Steigerung der Verformungsbeständigkeit an beiden Schichten und es treten keine Substanzverluste am Asphaltbinder auf, wie sie beim im Stand der Technik üblichen Einbau heiß auf kalt häufig festzustellen sind.

In einem zweiten Beispiel werden 10 cm Asphaltbinder 0/22 mm und gleichzeitig 2 cm Splittmastixasphalt 0/11 mm eingebaut. Durch die gesamte Schichtstärke von 12 cm Heißasphalt gegenüber 8 cm Asphaltbinder und 4 cm Deckschicht wird die Verdichtungszeit erheblich verlängert und es werden an beiden Schichten das Niveau der Verdichtungsgrade erhöht. Der Asphaltbinder erhält dadurch eine größere Lagerungsdichte und ist somit verformungsbeständiger.
Trotz Nichteinhaltung der Größtkornregel ist der Splittmastix 0/11 mm wesentlich effektiver gegenüber 4 cm auf einer kalten Unterlage verdichtbar. Durch die Substitution von 2 cm bindemittelreichen Splittmastix 0/11 mm durch den verformungsbeständigen Asphaltbinder 0/22 mm wird die gesamte Decke erheblich standfester bei Beibehaltung der anderen Funktionen der Deckschicht.

Im Beispiel drei werden 6 cm Asphaltbinder 0/16 mm und gleichzeitig 2 cm Asphaltbeton 0/11 mm eingebaut. Durch die Gesamtschichtstärke von 8 cm Heißasphalt gegenüber 4 cm Asphaltbinder und 4 cm Asphaltbeton wird die Verdichtungszeit erheblich verlängert und es werden an beiden Schichten das Niveau der Verdichtungsgrade erhöht.
Der Asphaltbinder erlangt eine größere Lagerungsdichte und ist somit verformungsbeständiger. Trotz Nichteinhaltung der Größtkornregel wurde der Asphaltbeton 0/11 mm optimal verdichtet und ausreichend dicht.
Durch die Substitution von 2 cm bindemittelreichen Asphaltbeton 0/11 mm durch den verformungsbeständigeren Asphaltbinder 0/16 wird die gesamte Decke erheblich standfester bei Beibehaltung der anderen Funktionen der Deckschicht.

## Patentansprüche

1. Verfahren zum Herstellen eines zweischichtigen Asphaltbelages, **dadurch gekennzeichnet, daß** zwei verschiedene Mischgutsorten aus der Asphaltproduktion heiß auf heiß, zwei übereinanderliegende Asphaltschichten bildend, gemeinsam verlegt werden.

2. Verfahren nach Anspruch 1, **dadurch gekennzeichnet, daß** die Schichtstärke der Deckschicht vermindert und die der Binderschicht um den Differenzbetrag erhöht wird.

3. Verfahren nach Anspruch 1, **dadurch gekennzeichnet, daß** die Asphaltbinder- und Asphalttragschicht gemeinsam eingebaut werden.

4. Verfahren nach Anspruch 1, **dadurch gekennzeichnet, daß** Deck- und Binderschicht gemeinsam eingebaut werden.

5. Verfahren nach Anspruch 1, **dadurch gekennzeichnet, daß** Deck- und Tragschicht gemeinsam eingebaut werden.

6. Verfahren nach Anspruch 5, **dadurch gekennzeichnet, daß** die Schichtstärke der Deckschicht vermindert und die der Tragschicht um den Differenzbetrag erhöht wird.

## Claims

1. Process for the making of a double-layer asphalt pavement, **characterized in that** two different types of mixture from asphalt production are placed together hot on hot, forming two superimposed asphalt layers.

2. Process as claimed in claim 1, **characterized in that** the thickness of layer of the surface course is reduced, and that the thickness of layer of the binder course is increased by the amount of difference.

3. Process as claimed in claim 1, **characterized in that** the asphaltic binder course and the asphaltic base course are placed together.

4. Process as claimed in claim 1, **characterized in that** surface and binder course are placed together.

5. Process as claimed in claim 1, **characterized in that** surface and base course are placed together.

6. Process as claimed in claim 5, **characterized in that** the thickness of layer of the surface course is reduced, and that the thickness of layer of the base course is increased by the amount of difference.

## Revendications

1. Procédure de réalisation d'un revêtement à deux couches d'asphalte, **caractérisée en ce que** deux sortes d'enrobé différentes provenant de la production d'asphalte sont étalées ensemble à chaud, formant deux couches asphaltiques superposées.

2. Procédure selon revendication 1, **caractérisée en ce que** l'épaisseur de la couche de surface est réduite et celle de la couche de liant en est augmentée d'autant.

3. Procédure selon revendication 1, **caractérisée en ce que** la couche de liant bitumineux et la couche asphaltique portante sont posées ensemble.

4. Procédure selon revendication 1, **caractérisée en ce que** la couche de surface et celle de liant sont posées ensemble.

5. Procédure selon revendication 1, **caractérisée en ce que** la couche de surface et la couche portante sont posées ensemble.

6. Procédure selon revendication 5, **caractérisée en ce que** l'épaisseur de la couche de surface est réduite et celle de la couche portante en est augmentée d'autant.
